# EUROPÄISCHE PATENTSCHRIFT

(11) **EP 1 611 228 B1**
(45) Veröffentlichungstag und Bekanntmachung des Hinweises auf die Patenterteilung: **04.10.2006**
(21) Anmeldenummer: 04717599.7
(22) Anmeldetag: 05.03.2004
(51) Int. Cl.: C11C 5/00

(54) **VERFAHREN ZUM OBERFL CHENMETALLISIEREN VON WACHSARTIKELN, INSBESONDERE ZUM SPIEGELGLÄNZENDEN VERSILBERN VON KERZEN**
METHOD FOR SURFACE-METALLIZING WAX OBJECTS, ESPECIALLY FOR SILVER-PLATING CANDLES TO GIVE THEM A BRIGHT DE LUXE SHINE
PROCEDE DE METALLISATION DE LA SURFACE D'ARTICLES EN CIRE, NOTAMMENT D'ARGENTURE DE BOUGIES

(30) Priorität: 04.04.2003 DE 10315322
(43) Veröffentlichungstag der Anmeldung: 04.01.2006
(73) Patentinhaber: Kaiser Lacke GmbH, 90427 Nürnberg (DE)
(72) Erfinder: KAISER, Stefan, 90427 Nürnberg (DE)
(74) Vertreter: Hübner, Gerd
(86) Internationale Anmeldenummer: PCT/EP2004/002252
(87) Internationale Veröffentlichungsnummer: WO 2004/087853

(56) Entgegenhaltungen:
- EP-A- 0 308 921
- DD-A- 228 707

## Beschreibung

Die Erfindung betrifft ein Verfahren zum Oberflächenmetallisieren von Wachsartikeln und insbesondere zum spiegelglänzenden Versilbern von Kerzen.

Aus der EP 0 308 921 B1 ist ein Verfahren zur Herstellung von Zierkerzen mit einem metallischen Oberflächendekor bekannt, bei dem eine Wachskerze mit einem Alkohol lackiert und anschließend unter Vakuum metallisiert wird. Um eine möglichst gleichmäßige und haltbare Metallisierung zu erzeugen, soll zwischen dem Lackieren und Metallisieren ein Alterungsprozess von mindestens 60 Stunden vorgenommen werden. Dies bedeutet, dass im Produktionsablauf der Kerzen ein zeitaufwändiger Lagerschritt vorzusehen ist, für den darüber hinaus entsprechender Raum zur Verfügung stehen muss. Ferner ist bei dem bekannten Verfahren von Nachteil, dass eine nur aufwändig zu betreibende und im Produktionsdurchsatz begrenzte Vakuumbedampfungsanlage zum Einsatz kommt. Dies macht die Herstellung solcher Zierkerzen extrem kostenaufwändig.

Ausgehend von den geschilderten Problemen des Standes der Technik liegt der Erfindung die Aufgabe zugrunde, ein Verfahren zum Oberflächenmetallisieren von Wachsartikeln, insbesondere zum spiegelglänzenden Versilbern von Kerzen anzugeben, das bei vergleichbarer Dekorqualität rationeller und mit erheblich geringerem apparativen Aufwand durchführbar ist.

Diese Aufgabe wird durch die im Kennzeichnungsteil des Anspruches 1 angegebenen Verfahrensschritte wie folgt gelöst:
- Auftragen eines Grundlackes auf die zu veredelnde Oberfläche des Artikels,
- Trocknen des Grundlackes,
- Behandeln der Oberfläche der Grundlackschicht mit einer Vorsensibilisierungslösung,
- Auftragen einer ein Metallisierungsmittel enthaltenden Lösung auf die vorsensibilisierte Oberfläche der Grundlackschicht unter Abscheidung einer Metallisierungsschicht,
- Abtrocknen der gebildeten Metallisierungsschicht,
- Auftragen eines transparenten Decklackes und
- Trocknen der gebildeten Decklackschicht.

Durch das Auftragen eines Grundlackes auf die zu veredelnde Oberfläche des Wachsartikels können alle Arten beispielsweise nicht lackierter Kerzen oberflächenveredelt werden. Der Grundlack bereitet den Untergrund für die Metallisierung vor und ermöglicht insbesondere eine Benetzung. Ferner sorgt er für eine gute Anhaftung an der Artikeloberfläche.

Die Vorsensibilisierungslösung wird verwendet, um eine Benetzung der Substratoberfläche für die weiteren nass-chemischen Vorbereitungsschritte und den anschließenden Metallisierungsprozess zu gewährleisten. Damit wird die Haftung der Metallisierungsschicht zum Substrat verbessert. Dies kann durch die bevorzugte Verwendung mehrerer Vorsensibilisierungslösungen noch verbessert werden.

Die eigentliche Metallisierung der Artikeloberfläche erfolgt anschließend durch das Auftragen einer Metallisierungslösung, die eine Metallisierungsschicht abscheidet. Dies wird vorzugsweise durch Aufsprühen einer zweikomponentigen, aus einer Reduktionslösung und einer Metallisierungslösung zusammengesetzten Sprühlösung vorgenommen. Die Komponenten werden dabei bevorzugtermaßen im Düsenkopf einer Sprüheinrichtung unmittelbar bei dem Aufsprühen gemischt, wobei die Fällung der Metallisierungspartikel während des Sprühvorgangs stattfindet. Es wird eine dünne, hochreflektierende Schicht gebildet. Die Reduktionslösung basiert auf modifizierten Sacchariden, bei den Metallisierungslösungen handelt es sich im Falle einer Versilberung um solche, die hauptsächlich Silberdiaminnitrat und Ammoniumhydroxid und Natriumhydroxid enthalten. In geringen Mengen sind übliche stabilisierende Additive zugegeben.

Durch die auf die Metallisierungsschicht aufgetragene Decklackschicht wird die Metallisierung vor Korrosion, insbesondere Vergilbung oder Schwärzung geschützt. Auch kann über die transparente Decklackschicht eine Farbgebung des Spiegeldekors bzw. eine glänzende oder matte Auslegung der Oberflächenstruktur hergestellt werden. Damit lassen sich im Aussehen vielfältige Designmöglichkeiten bei oberflächenmetallisierten Wachsartikeln erzielen.

Der Decklack setzt sich vorzugsweise zusammen aus einer oder mehreren Bindemitteldispersionen auf der Basis von Polyurethan, Polyester und/oder Polyacrylat. Ferner können dem Decklack wie dem Grundlack Entschäumungsmittel zugesetzt sein, um ein vollständiges Aufplatzen aller durch beim Tauchen der Wachsartikel in entsprechende Lackbäder entstehenden Luftblasen während des Ablaufens des Lacks vom Artikel zu gewährleisten.

Weitere Merkmale, Einzelheiten und Vorteile des erfindungsgemäßen Verfahrens ergeben sich aus den nachfolgend beschriebenen

### Ausführungsbeispiel:

Es wird ein Veredelungsverfahren für alle Arten nicht lackierter Kerzen beschrieben, die mit einer spiegelglänzenden Silberschicht versehen werden.

In einem ersten Verfahrensschritt wird ein Grundlack folgender Zusammensetzung durch Eintauchen der Kerzen aufgebracht:

| Komponente | Typ | Menge g⁻¹ |
|---|---|---|
| Polyesterpolyol CEL | Weichmacher | 1,93 |
| L2 Harz | Bindemittel | 15,83 |
| Eastman CAB 553-0,4 | Bindemittel | 5,37 |
| 1-Methoxypropanol-2 | Lösungsmittel | 7,37 |
| Ethanol 99% | Lösungsmittel | 67,78 |
| Aceton | Lösungsmittel | 0,48 |
| Efka - 2038 | Entschäumer | 0,50 |
| Addid 131 | Verlaufs- und Benetzungsmittel | 0,74 |
| Σ | Grundlack | 100,00 |

Der Lösungsmittelanteil dieses Grundlackes beträgt 76,48 %, sein Festkörperanteil 23,52 %. Er ist auf eine Viskosität von 15 s im 4 mm-DIN-Becher bei 20° C eingestellt. Fülle und Glanz dieses Grundlackes sind für die Qualität der späteren Versilberung und deren Glanz aufschlaggebend.

Bei dem von Hand oder maschinell durchgeführten Tauchlackierverfahren wird nach dem Ablaufen des Lackes der verbleibende Resttropfen am Fuß der Kerze abgetupft. Danach ist eine vollkommene Durchtrocknung des Lackfilms auch am Boden der Kerze vorzunehmen. Die Durchtrocknung kann beispielsweise bei Raumtemperatur in hängendem Zustand über einen Zeitraum von mindestens 12 Stunden, also beispielsweise über Nacht, erfolgen.

Danach erfolgt das Aufbringen der Versilberung, das in mehreren Schritten vorgenommen wird. So wird die Oberfläche der durchgetrockneten Grundlackschicht mit zwei Vorsensibilisierungslösungen behandelt. Die erste Vorsensibilisierungslösung enthält hauptsächlich modifizierte Saccharide und geringe Mengen von regulierenden Additiven, die in einer sauren, konzentrierten Mischung vorliegen. Diese Vorsensibilisierungslösungen werden von den Firmen Spraylat Corp. NT. Vernon, NY, USA bzw. Aachen, Deutschland, unter der Bezeichnung TL-30 sowie von der Anmelderin unter der Artikel-Nummer 1275 1 vertrieben. Diese wässrige, klare, gelb-braune Flüssigkeit ist vollständig in Wasser löslich und reagiert sauer.

Die erste Vorsensibilisierungslösung ist in einer Verdünnung von 1:9 mit deionisiertem Wasser anzuwenden.

Die mit dem Grundlack versehenen Kerzen sind in die Vorsensibilisierungslösung zu tauchen und anschließend mit deionisiertem Wasser zu spülen.

Anschließend wird eine zweite Vorsensibilisierungslösung aufgebracht, die hauptsächlich Zinn-Halogen-Verbindungen und Salzsäure enthält. Es handelt sich um eine wässrige, klare, farblose bis leicht gelbliche Flüssigkeit, die stechend riecht und vollständig in Wasser löslich ist. Diese zweite Vorsensibilisierungslösung dient zur Optimierung der Haftung der Silberschicht auf der Grundlackschicht.

Die zweite Vorsensibilisierungslösung wird mit einer hohen Verdünnung eingesetzt, beispielsweise werden auf ein Milliliter dieser Lösung ein Liter deionisiertes Wasser gegeben.

Die Vorsensibilisierungslösung 2 wird von der Firma Spraylat unter der Bezeichnung "SCS" bzw. von der Anmelderin unter der Nummer 1275 2 vertrieben.

Für die anschließende Versilberung kommt ein nass-chemischer Versilberungsprozess zum Einsatz. Ausgangslösungen sind eine saure Reduktionslösung, die hauptsächlich modifizierte Saccharide und geringe Mengen von Additiven enthält, und eine aus zwei getrennten Basislösungen bestehende Silberlösung.

Die Reduktionslösung wird von der Firma Spraylat unter der Bezeichnung "BKR-5" vertrieben bzw. von der Anmelderin unter der Nummer 1275 3. Sie weist einen pH-Wert (bei 22° C) von ca. 0,5 bis 1,0 auf und ist eine wässrige, klare, leicht rosafarbene Flüssigkeit. Die eigentlich das Silber aufweisende erste Basislösung enthält Silberdiaminnitrat, Ammoniumhydroxid und geringe Mengen stabilisierender Additive. Es handelt sich um eine wässrige, klare, blaue Flüssigkeit, die stark ammoniakalisch riecht. Sie ist vollständig in Wasser löslich. Ihr pH-Wert beträgt ca. 11 bis 12 bei 22° C.

Diese Basislösung wird zu gleichen Volumenteilen mit der zweiten Basislösung vermischt, die Natriumhydroxid, Ammoniumhydroxid und geringe Mengen von stabilisierenden Additiven enthält. Es handelt sich um eine wässrige, klare, leicht grünliche Flüssigkeit, deren Geruch ebenfalls ammoniakalisch ist. Ihr pH-Wert beträgt ca. 13 bei 22° C. Diese zweite Basislösung stellt im Wesentlichen eine Reaktionsbeschleunigerlösung dar, wobei durch vermehrte Zugabe die Reaktionsgeschwindigkeit erhöht werden kann.

Die beiden Silberlösungen werden unter den Bezeichnungen "BKA-5" bzw. "BKS-5" von der Firma Spraylat bzw. unter den Nummern 1275 4 und 1275 5 von der Anmelderin vertrieben. Die Reduktionslösung einerseits und die aus den beiden vorgenannten Basislösungen bestehende Silberlösung andererseits werden jeweils in getrennte Druckbehälter einer Sprüheinrichtung gefüllt, in deren Düsenkopf die beiden Lösungen unmittelbar vor dem Aufsprühen gemischt werden. Das Ausfällen der Silberpartikel erfolgt dabei während des Sprühweges vom Düsenkopf zur zu verspiegelnden Oberfläche. Die Spritzdauer beträgt ca. 10 bis 15 Sekunden, bis eine vollständig versilberte Fläche durch Bilden einer durchgehenden Silberschicht erreicht ist. Der Sprühdruck beträgt ca. 2 bar, wobei der Misch-Düsenkopf eine 1-mm-Düse aufweist.

Nach dem Tauchen der grundlackierten Kerzen in die Vorsensibilisierungslösungen und nach dem Aufsprühen der Metallisierungslösung wird jeweils mit deionisiertem Wasser durch Sprühen nachgespült. Diese Wasserspülung erfolgt mit einer Bechersprühpistole oder einer Sprühpistole mit Druckbehälter, wobei eine Düsengröße von 1,8 mm zum Einsatz kommt.

Nach dem Aufbringen der Metallisierungsschicht werden die Kerzen mindestens vier Stunden abgetrocknet, wobei der Lackiervorgang jedoch nach 24 Stunden abgeschlossen sein sollte.

Dazu wird ein transparenter Decklack aufgetragen, der zum Schutz der Versilberung von Korrosion, also Vergilbung oder Schwärzung, dient. Die Lackierung erfolgt wiederum im Eintauchverfahren, die abschließende Trocknung erfolgt unter Umgebungsbedingungen oder kann durch Wärmeunterstützung abgekürzt werden.

Durch die Decklackschicht kann das Finish der Kerze noch dahingehend variiert werden, dass die Spiegelschicht gefärbt wird. Ferner kann eine Mattierung erfolgen.

Im Folgenden werden Beispiele für Zusammensetzungen verschiedener Decklacke angegeben:
- Decklack glänzend

| **Komponente** | **FK · %**^{**-1**} | **Typ** | **Menge g**^{**-1**} |
|---|---|---|---|
| Halwedrol OX 87 / 40 W | 40,0 | Bindemitteldispersion | 773,00 |
| | | (PUR) | |
| Joncryl95 | 30,0 | Bindemitteldispersion | 200,00 |
| | | (PA) | |
| Tafigel PUR 40 ―Lsg. | 20,0 | Verdicker | 5,00 |
| Surfynol DF-66 | 49,0 | Entschäumer | 5,40 |
| Wasserdeion. | 0,0 | Wasser | 5,40 |
| Butylglykol | 0,0 | Lösungsmittel | 3,30 |
| Surfynol 2502 | 0,0 | Netzmittel | 1,10 |
| Byk 347 | 82,0 | Netzmittel | 1,50 |
| Butylglykol | 0,0 | Lösungsmittel | 4,50 |
| Fisantrol 3010 | 50,0 | Additiv zur Verbesserung | 2,00 |
| | | der Oberflächenglätte | |
| □ | 39,80 | Hydrolack glänzend | 1001,20 |

- Decklack matt (1. Variante)

| **Komponente** | **FK · %**^{**-1**} | **Typ** | **Menge g**^{**-1**} |
|---|---|---|---|
| Halwedrol TN 6880-2 / 40 | 40,0 | Bindemitteldispersion | 783,40 |
| W | | (PUR, Polyester) | |
| Tafigel PUR 40 ―Lsg. | 20,0 | Verdicker | 22,00 |
| Deuteron MK | 100,0 | Mattierungskunststoff | 35,00 |
| Syloid ED-30 | 100,0 | Mattierungsmittel | 60,00 |
| Wasser | 0,0 | Wasser | 92,80 |
| Byk 027 | 100,0 | Entschäumer | 6,80 |
| Σ | 44,31 | Hydrolack matt 1 | 1000,00 |

- Decklack matt (2. Variante)

| **Komponente** | **FK · %**^{**-1**} | **Typ** | **Menge g**^{**-1**} |
|---|---|---|---|
| Halwedrol OX 87 / 40 W | 40,0 | Bindemitteldispersion | 673,00 |
| | | (PUR) | |
| Joncryl 95 | 30,0 | Bindemitteldispersion | 173,00 |
| | | (PA) | |
| Deuteron MK | 100,0 | Mattierungskunststoff | 50,00 |
| Syloid ED-30 | 100,0 | Mattierungsmittel | 38,00 |
| Wasser | 0,0 | Wasser | 51,00 |
| Latekoll D 32 % | 32,0 | Verdicker | 10,00 |
| Byk 027 | 100,0 | Entschäumer | 5,00 |
| Σ | 43,52 | Hydrolack matt 2 | 1000,00 |

Die Viskositäten der vorgenannten Decklacke werden auf 27 Sekunden im 4-mm-DIN-Becher bei 20° C eingestellt. Eine Farbgebung erfolgt jeweils durch Zugabe 10 %-iger Lösungen der jeweiligen Farbstoffe in 1-Metoxipropanol-2. Anschließend erfolgt eine Viskositätseinstellung auf 13 Sek. im 4-mm-DIN-Becher durch Zugabe von deionisiertem Wasser.

Wie aus den vorstehenden Zusammensetzungen deutlich wird, setzt sich der Decklack zusammen aus einer oder mehreren Bindemitteldispersionen im Gemisch auf der Basis von Polyurethan, Polyester und/oder Polyacrylat. Die Bindemittel zeigen dabei keine oder nur schwache Vergilbung bei einer Lagerung unter Standardbedingungen.

Ein mattierter Decklack enthält zusätzlich ein oder mehrere Mattierungsmittel, die aus unterschiedlichen Verbindungsklassen aufgebaut sein können.

Durch den Verdicker kann der Festkörperanteil am Decklack erniedrigt werden. Geeignete Netzmittel sorgen für eine ausreichende Benetzung der Silberschicht durch den Decklack.

Die vorgesehenen Entschäumungsmittel bewerkstelligen ein vollständiges Aufplatzen aller durch beim Tauchen der versilberten Kerzen in dem Decklack entstehenden Luftblasen während des Ablaufens des Lacks von der Kerze.

Durch den Decklack wird der Zutritt von Sauerstoff zur Silberschicht weitgehend unterbunden, was den gewünschten Korrosionsschutz mit sich bringt. Damit wird auch ein Glanzverlust (das sogenannte "Anlaufen") der Silberschicht vermieden.

Der getrocknete Lackfilm gewährleistet ferner einen ausreichenden Abbrand der Kerze, d. h. er reißt beim Abbrennen der Kerze nicht, er ruft keine Verschmutzung des Brandtellers hervor und ist selbst nicht entzündlich. Der getrocknete Lackfilm zeichnet sich ferner durch eine unter üblichen Lagerbedingungen (unterhalb 35° C und 80° C relativer Luftfeuchtigkeit) ausreichende Wasserfestigkeit aus, d. h. er löst sich nicht selbständig ab und ist nicht ohne erhebliche Scherkräfte parallel zur Lackoberfläche entfernbar.

## Patentansprüche

1. Verfahren zum Oberflächenmetallisieren von Wachsartikeln, insbesondere zum spiegelglänzenden Versilbern von Kerzen, **gekennzeichnet durch** folgende Verfahrensschritte:
- Auftragen eines Grundlackes auf die zu veredelnde Oberfläche des Artikels,
- Trocknen des Grundlackes,
- Behandeln der Oberfläche der Grundlackschicht mit einer Vorsensibilisierungslösung,
- Auftragen einer ein Metallisierungsmittel enthaltenden Lösung auf die vorsensibilisierte Oberfläche der Grundlackschicht unter Abscheidung einer Metallisierungsschicht,
- Abtrocknen der gebildeten Metallisierungsschicht,
- Auftragen eines transparenten Decklackes und
- Trocknen der gebildeten Decklackschicht.

2. Verfahren nach Anspruch 1, **dadurch gekennzeichnet, dass** der Grundlack im Tauchverfahren aufgebracht wird.

3. Verfahren nach Anspruch 2, **dadurch gekennzeichnet, dass** der Grundlack auf der Basis von Lösungsmitteln, Bindemitteln und Additiven, insbesondere Weichmachern, Verlaufs- und Benetzungsmitteln sowie Entschäumungsmitteln, hergestellt ist.

4. Verfahren nach Anspruch 2 oder 3, **dadurch gekennzeichnet, dass** das Trocknen des Grundlackes zur Durchtrocknung der Grundlackschicht über mindestens 12 Stunden vorzugsweise bei Raumtemperatur durchgeführt wird.

5. Verfahren nach einem der vorgenannten Ansprüche, **dadurch gekennzeichnet, dass** zur Vorsensibilisierung der Oberfläche der Grundlackschicht der Artikel in mindestens eine Vorsensibilisierungslösung getaucht wird.

6. Verfahren nach Anspruch 5, **dadurch gekennzeichnet, dass** eine erste Vorsensibilisierungslösung enthaltend hauptsächlich modifizierte Saccaride und eine zweite Vorsensibilisierungslösung auf der Basis von Salzsäure und Zinn-Halogen-Verbindungen verwendet werden.

7. Verfahren nach einem der vorgenannten Ansprüche, **dadurch gekennzeichnet, dass** die Metallisierungsschicht durch Aufsprühen einer zweikomponentigen, aus einer Reduktionslösung und einer Metallisierungslösung zusammengesetzten Sprühlösung aufgetragen wird.

8. Verfahren nach Anspruch 7, **dadurch gekennzeichnet, dass** die Reduktions- und Metallisierungslösung im Düsenkopf einer Sprüheinrichtung unmittelbar vor dem Aufsprühen gemischt werden.

9. Verfahren zum Versilbern von Wachsartikeln nach Anspruch 7 oder 8, **dadurch gekennzeichnet, dass** die Reduktionslösung hauptsächlich modifizierte Saccharide enthält.

10. Verfahren zum Versilbern von Wachsartikeln nach einem der Ansprüche 7 bis 9, **dadurch gekennzeichnet, dass** die Metallisierungslösung hauptsächlich Silberdiaminnitrat und Ammoniumhydroxid enthält.

11. Verfahren nach Anspruch 10, **dadurch gekennzeichnet, dass** eine Reaktionsbeschleunigerlösung enthaltend hauptsächlich Ammoniumhydroxid und Natriumhydroxid der Metallisierungslösung zugesetzt wird.

12. Verfahren nach einem der vorgenannten Ansprüche, **dadurch gekennzeichnet, dass** die Decklackschicht durch Tauchen des Artikels in eine ein- oder mehrkomponentige Bindemitteldispersion auf der Basis von Polyurethan, Polyester und/oder Polyacrylat aufgetragen wird.

13. Verfahren nach Anspruch 12, **dadurch gekennzeichnet, dass** die Bindemitteldispersion ein Entschäumungsmittel enthält.

14. Verfahren nach Anspruch 12 oder 13, **dadurch gekennzeichnet, dass** der Bindemitteldispersion Mattierungsmittel und/oder Farbstoffe zugesetzt werden.

## Claims

1. Method for surface-metallising wax objects, especially for silver-plating candles to give them a bright *de luxe* shine, **characterised by** the following method steps:
- applying a primer to the surface of the object to be finished,
- drying the primer,
- treating the surface of the primer coat with a presensitising solution,
- applying a solution containing a metallisation agent to the presensitised surface of the primer coat, a metallisation coat being deposited,
- drying off the metallisation coat which is formed,
- applying a transparent top paint and
- drying the top coat which is formed.

2. Method according to claim 1, **characterised in that** the primer is applied using the dipping method.

3. Method according to claim 2, **characterised in that** the primer is based on solvents, binders and additives, in particular plasticisers, flow promoters, wetting agents and defoaming agents.

4. Method according to claim 2 or 3, **characterised in that** the primer is dried for at least 12 hours, preferably at room temperature, until the primer coat has dried completely.

5. Method according to any one of the preceding claims, **characterised in that** for presensitising the surface of the primer coat, the object is dipped into at least one presensitising solution.

6. Method according to claim 5, **characterised in that** a first presensitising solution containing mainly modified saccharides and a second presensitising solution based on hydrochloric acid and tin/halogen compounds are used.

7. Method according to any one of the preceding claims, **characterised in that** the metallisation layer is applied by spraying a two-component spray solution composed of a reducing solution and a metallisation solution.

8. Method according to claim 7, **characterised in that** the reducing and metallisation solutions are mixed, immediately prior to spraying, in the nozzle head of a spray device.

9. Method for silver-plating wax objects according to claim 7 or 8, **characterised in that** the reducing solution contains mainly modified saccharides.

10. Method for silver-plating wax objects according to any one of claims 7 to 9, **characterised in that** the metallisation solution contains mainly silver diamine nitrate and ammonium hydroxide.

11. Method according to claim 10, **characterised in that** an accelerator solution containing mainly ammonium hydroxide and sodium hydroxide is added to the metallisation solution.

12. Method according to any one of the preceding claims, **characterised in that** the top coat is applied by dipping the object into a one-component or multicomponent binder dispersion based on polyurethane, polyester and/or polyacrylate.

13. Method according to claim 12, **characterised in that** the binder dispersion contains a defoaming agent.

14. Method according to claim 12 or 13, **characterised in that** flatting agents and/or dyes are added to the binder dispersion.

## Revendications

1. Procédé de métallisation de la surface d'articles en cire, en particulier d'argenture de bougies à brillance élevée, **caractérisé par** les étapes suivantes consistant à :
- appliquer une peinture de fond sur la surface de l'article à transformer,
- sécher la peinture de fond,
- traiter la surface de la couche de fond avec une solution de présensibilisation,
- appliquer une solution contenant un agent de métallisation sur la surface de la couche de fond présensibilisée par précipitation d'une couche de métallisation,
- sécher la couche de métallisation formée,
- appliquer un vernis de finition transparent et
- sécher la couche de finition formée.

2. Procédé selon la revendication 1, **caractérisé en ce que** la peinture de fond est appliquée par un procédé au trempé.

3. Procédé selon la revendication 2, **caractérisé en ce que** la peinture de fond est fabriquée à partir de solvant, de liant et d'additifs, en particulier de plastifiants, d'agents dispersants et d'agents mouillants ainsi que d'agents antimousses.

4. Procédé selon la revendication 2 ou la revendication 3, **caractérisé en ce que** l'étape de séchage de la peinture de fond jusqu'au séchage à coeur de la couche de fond est réalisée pendant au mois 12 heures de préférence à température ambiante.

5. Procédé selon l'une quelconque des revendications précédentes, **caractérisé en ce que**, pour la présensibilisation de la surface de la couche de fond, l'article est plongé dans au moins une solution de présensibilisation.

6. Procédé selon la revendication 5, **caractérisé en ce qu'**une première solution de présensibilisation contenant principalement un saccharide modifié et une seconde solution de présensibilisation à base de sels et de composés zinc-halogène sont utilisées.

7. Procédé selon l'une quelconque des revendications précédentes, **caractérisé en ce que** la couche de métallisation est appliquée par pulvérisation d'une solution de pulvérisation à deux composants composée d'une solution de réduction et d'une solution de métallisation.

8. Procédé selon la revendication 7, **caractérisé en ce que** la solution de réduction et la solution de métallisation sont mélangées dans la tête de pulvérisation d'un dispositif de pulvérisation juste avant l'application.

9. Procédé d'argenture d'article en cire selon la revendication 7 ou la revendication 8, **caractérisé en ce que** la solution de réduction contient principalement du saccharide modifié.

10. Procédé d'argenture d'article en cire selon l'une quelconque des revendications 7 à 9, **caractérisé en ce que** la solution de métallisation contient principalement du nitrate de diaminoargent et de l'hydroxyde d'ammonium.

11. Procédé selon la revendication 10, **caractérisé en ce qu'**une solution d'accélérateur de réaction, contenant principalement de l'hydroxyde d'ammonium et de l'hydroxyde de sodium, est ajoutée à la solution de métallisation.

12. Procédé selon l'une quelconque des revendications précédentes, **caractérisé en ce que** la couche de vernis de finition est appliquée par trempage de l'article dans une dispersion de liant à un ou plusieurs composants à base de polyuréthane, de polyester et/ou de polyacrylate.

13. Procédé selon la revendication 12, **caractérisé en ce que** la dispersion de liant contient un agent antimousse.

14. Procédé selon la revendication 12 ou la revendication 13, **caractérisé en ce qu'**un agent de matage et/ou des pigments sont ajoutés à la dispersion de liant.
